# EUROPÄISCHE PATENTSCHRIFT

(11) **EP 0 139 854 B1**
(45) Veröffentlichungstag und Bekanntmachung des Hinweises auf die Patenterteilung: **21.09.1988**
(21) Anmeldenummer: 84107780.3
(22) Anmeldetag: 04.07.1984
(51) Int. Cl.: E06B 3/26

(54) **Verbundprofil**
Composite structural member
Profilé composite

(30) Priorität: 09.09.1983 DE 3332618
(43) Veröffentlichungstag der Anmeldung: 08.05.1985
(73) Patentinhaber: Josef Gartner & Co., D-89421 Gundelfingen (DE)
(72) Erfinder:
(74) Vertreter: Otto, Dieter, Dr.-Ing.

(56) Entgegenhaltungen:
- DE-A- 2 361 323
- DE-A- 2 744 553
- DE-A- 3 320 931

## Beschreibung

Die Erfindung betrifft ein Verfahren zur Herstellung eines Verbundprofils aus wenigstens zwei Profilteilen aus Metall, die durch wenigstens eine in Längsrichtung verlaufende, wärmeisolierende Profilschiene aus Kunststoff verbunden sind, welche mit an ihr in Längsrichtung verlaufenden, in Nuten der Profilteile verankerten Haltestegen versehen ist, wobei in den Nuten der Metallprofile Flächen mit einer Querrändelung ausgebildet sind.

Eine feste Verbindung zwischen Profilteil aus Metall und Profil schienen aus Kunststoff erfolgt nach dem Zusammenfügen beispielsweise durch Anrollen des Nutschenkels an die Profilschiene. Um eine ausreichende Schubfestigkeit zwischen den Teilen zu erreichen, sind zumindest Teilflächen der Nut der Profilteile mit Rändelungen versehen, so daß Erhebungen sich in das Material der Profilschiene eindrücken können. Da aber eine ausreichende mechanische Festigkeit der Profilschiene erforderlich ist, muß als Material ein Kunststoff großer Härte verwendet werden. In dieses Material können aber die Rändelungen des Profilteils nicht ausreichend eingedrückt werden, so daß sich eine unzureichende Schubfestigkeit zwischen den Verbundprofilteilen ergeben kann.

Aus der DE-A-2 361 323 ist ein Verfahren zur Herstellung eines gattungsgemäßen Verbundprofils bekannt, bei welchem die Profilschiene aus Kunststoff mindestens auf die Plastifizierungstemperatur erhitzt, unter Druckbeanspruchung im Verbindungsbereich gegenüber den Metallprofilen in den Nuten der Metallprofile eingeformt und hierauf unter die Plastifizierungstemperatur abgekühlt wird. Dabei müssen die Profilteile aufwendig in ihre Lage zueinander fixiert werden, da ansonsten keine auch nur annähernd annehmbare Formstabilität des fertigen Verbundprofils zu erreichen ist. Die Einhaltung der geforderten Toleranzen für Verbundprofile ist mit diesem Verfahren problematisch.

Der Erfindung liegt die Aufgabe zugrunde, die Schubfestigkeit zwischen den Profilteilen aus Metall und den Profilschienen bei derartigen Verbundprofilen zu erhöhen, ohne die Formstabilität zu beeinträchtigen.

Die Lösung dieser Aufgabe wird erfindungsgemäß dadurch erreicht, daß nur solche Bereiche der Haltestege der Profilschiene, die der Rändelung in den Nutenstegen der Profilteile gegenüber liegen, während oder nach dem Zusammenbau des Verbundprofils über einen kurzen Zeitraum lokal angeschmolzen oder erweicht werden. Das Anschmelzen oder Erweichen erfolgt, indem Wärmeenergie auf die Profilteile aufgebracht wird. Wenn die lokalen Bereiche erst nach dem Zusammenbau angeschmolzen oder erweicht werden, reicht die durch das Anrollen aufgebrachte Vorspannung aus, um die Rändelung in die erweichten Bereiche einzudrücken.

Während des Anschmelzens oder Erweichens wird auf die Außenseite der Nutenschenkel der Profilteile aus Metall Druck aufgebracht, so daß die Erhebungen der an der Innenseite vorgesehenen Rändelung tief in das Kunststoffmaterial der Profilschiene eingedrückt werden können. Es ist aber auch möglich, das Material der Profilschiene über die Profilteile anzuschmelzen oder zu erweichen, so daß das Material der Profilschiene in die Rändelung des Profilteils eindringen kann.

Die Erwärmung der Profilteile erfolgt über einen sehr kurzen Zeitraum, wobei die Erwärmungstemperatur dem Erweichungspunkt des Materials der Profilschiene entspricht. Die Erwärmung der Profilteile erfolgt vorzugsweise durch punktförmiges Widerstandsschweißen. Dabei können der Druck und die Erwärmung vorteilhafterweise über Andrückelemente erfolgen, welche als Andrückrollen oder Spannbacken ausgebildet sein und aus Elektrolytkupfer bestehen können. Als Schweißstrom kann Gleichstrom oder Wechselstrom verwendet werden. Die Stromstärke liegt vorzugsweise im Bereich von 20 kA. In Ausgestaltung der Erfindung erfolgt die Stromzufuhr im Milli-Sekunden-Bereich und vorzugsweise 3 msec mit einer Unterbrechung von 5 msec. Das Verfahren läuft vorzugsweise kontinuierlich mit einem Vorschub von bis ca. 50/min ab.

Zur Durchführung des Verfahrens werden vorzugsweise Anpressrollen aus Elektrolytkupfer verwendet. Je nachdem wieviel Nutenstege der Profilteile gleichzeitig an die Profilschiene angedrückt werden, können die Andrückrollen dreischichtig aus einer Schicht aus Elektrolytkupfer, einer Isolierschicht und einer Schicht aus Edelstahl ausgebildet sein.

Ein Ausführungsbeispiel der Erfindung wird anhand der Zeichnung erläutert.

Die Figur zeigt einen Teil eines Profilteils 10 aus Metall, das mit einer hinterschnittenen Nut 12 ausgebildet ist. In dieser Nut 12 ist ein Haltesteg 14 einer Profilschiene 16 aus thermoplastischem Kunststoff eingeschoben. Ein Schenkel 18 der Nut 12 ist vor dem Zusammenbau der Profilteile nach außen gebogen, so daß zwischen den Außenflächen des Haltestegs 14 und den Innenflächen der Nut 12 ein Zwischenraum verbleibt. Der Innenraum der Nut 12 ist etwas größer als der Außenumfang der Profilschiene 16, damit beim Anrollen des Schenkels 18 der Haltesteg 14 der Profilschiene 16 sich ausrichten und somit die optimale Lage einnehmen kann, so daß die Verbundprofile innerhalb der Toleranzen liegen. Der Schenkel 18 ist an der Innenseite mit einer Rändelung 20 versehen, die sich quer zur Längsachse des Verbundprofils erstreckt. Die Profilschiene 16 besteht aus einem relativ harten Kunststoff. Damit die Rändelung 20 des Schenkels 18 einen für eine große Schubfestigkeit ausreichenden Formschluß mit der Profilschiene 16 eingehen kann, wird beispielsweise während des Andrückens des Schenkels 18 im Abstand von etwa 5 msec ein Strom von etwa 20 kA für ungefähr 3 msec an eine Andrückrolle 22 gelegt, so daß die Oberkante des Schenkels 18 erwärmt wird. Dadurch wird die Profilschiene 16 in dem Bereich der Rändelung 20 lokal angeschmolzen oder erweicht. Die Höhe und die Dauer des Stromes hängen im wesentlichen vom Erweichungspunkt des Materials der Profilschiene 16 ab, bei dem es sich vorzugsweise um einen thermoplastischen Kunststoff handelt.

Die Andrückrolle 22, deren gegenüberliegendes Gegenstück nicht gezeigt ist, ist aus drei Schichten aufgebaut. Eine erste Schicht 24, durch welche der Strom geleitet wird, besteht aus Elektrolytkupfer. Von dieser Schicht 24 ist eine Schicht 26 aus Edelstahl über eine Isolierschicht 28 getrennt. Die Drehachse der Rolle 22 ist mit 30 bezeichnet. Der Strom, der für dieses Widerstandsschweißen verwendet wird, kann Gleichstrom oder Wechselstrom sein. Das Verfahren kann kontinuierlich durchgeführt werden, wobei die Vorschubgeschwindigkeit der Profilteile bis etwa 50 m/min betragen kann.

Anstelle von Andrückrollen können entsprechend ausgebildete Spannbacken eingesetzt werden, wobei das Andrücken durch die sich öffnenden und nach Relativverschiebung wieder schließenden Spannbacken erfolgt.

## Patentansprüche

1. Verfahren zur Herstellung eines Verbundprofils aus wenigstens zwei Profilteilen (10) aus Metall, die durch wenigstens eine in Längsrichtung verlaufende, wärmeisolierende Profilschiene (16) aus Kunststoff verbunden sind, welche mit an ihr in Längsrichtung verlaufenden, in Nuten (12) der Profilteile (10) verankerten Haltestegen (14) versehen ist, wobei in den Nuten der Metallprofile Flächen mit einer Querrändelung (20, 34) ausgebildet sind, dadurch gekennzeichnet, daß nur solche Bereiche der Haltestege (14) der Profilschiene (16), die der Rändelung (20) in den Nutenschenkeln (18) der Profilteile (10) gegenüber liegen, während oder nach dem Zusammenbau des Verbundprofils über einen kurzen Zeitraum lokal angeschmolzen oder erweicht werden.

2. Verfahren nach Anspruch 1, dadurch gekennzeichnet, daß auf die Außenseite der Nutenschenkel (18) des Profilteils (10) Druck aufgebracht wird.

3. Verfahren nach Anspruch 1 oder 2, dadurch gekennzeichnet, daß das Material der Profilschiene (16) in die Rändelung (34) des Profilteils (10) eindringt.

4. Verfahren nach einem der Ansprüche 1 bis 3, dadurch gekennzeichnet, daß die Erwärmungstemperatur dem Erweichungspunkt des Materials der Profilschiene (16) entspricht.

5. Verfahren nach einem der Ansprüche 1 bis 4, dadurch gekennzeichnet, daß die lokale Erwärmung der Profilschiene durch ein Schweißverfahren erfolgt.

6. Verfahren nach Anspruch 5, dadurch gekennzeichnet, daß die Erwärmung durch punktförmiges Widerstandsschweißen erfolgt.

7. Verfahren nach Anspruch 5 oder 6 , dadurch gekennzeichnet, daß der Druck und die Erwärmung über Andrückelemente erfolgt.

8. Verfahren nach Anspruch 7, dadurch gekennzeichnet, daß die Andrückelemente (22) aus Elektrolytkupfer bestehen.

9. Verfahren nach einem der Ansprüche 5 bis 8, dadurch gekennzeichnet, daß Gleichstrom oder Wechselstrom an die Andrückelemente (22) angelegt wird.

10. Verfahren nach Anspruch 9 , dadurch gekennzeichnet, daß die Stromstärke im Bereich von 20 kA liegt.

11. Verfahren nach einem der Ansprüche 5 bis 10, dadurch gekennzeichnet, daß Stromzufuhr mit nachfolgender Unterbrechung im Milli-sekunden-Bereich erfolgt.

12. Verfahren nach Anspruch 11, dadurch gekennzeichnet, daß die Stromzufuhr 3 msec mit jeweils folgender 5 msec langer Unterbrechung erfolgt.

13. Verfahren nach einem der Ansprüche 5 bis 12, dadurch gekennzeichnet, daß der Druck und die Erwärmung über Andrückrollen (22 ) erfolgen.

14. Verfahren nach einem der Ansprüche 5 bis 12, dadurch gekennzeichnet, daß der Druck und die Erwärmung über Spannbacken erfolgen.

15. Verfahren nach Anspruch 14, dadurch gekennzeichnet, daß Druck und Erwärmung über aufeinanderfolgende Arbeitsgänge durch sich öffnende und nach Relativverschiebung wieder schließende Spannbacken aufgebracht werden.

16. Verfahren nach einem der Ansprüche 1 bis 15, dadurch gekennzeichnet, daß das Verfahren kontinuierlich mit einer Vorschubgeschwindigkeit von bis ca. 50 m/min erfolgt.

17. Verfahren nach einem der Ansprüche 1 bis 16, dadurch gekennzeichnet, daß Andrückrollen (22) oder Spannbacken aus Elektrolytkupfer verwendet werden.

18. Verfahren nach Anspruch 17, dadurch gekennzeichnet, daß die Andrückrollen (22) mehrschichtig aus einer Schicht (24) aus Elektrolytkupfer zur lokalen Erwärmung, einer Isolierschicht (28) und einer Schicht (26) aus Edelstahl ausgebildet sind.

## Claims

1. Process for the production of a composite profiled member comprising at least two profiled sections (10) of metal, which are joined by a heat- insulating profiled rail (16) of plastics running in the lengthwise direction and with holding ribs (14) running in the lengthwise direction and anchored in grooves (12) in the profiled sections (10), while faces in the grooves in the metal profiled sections are knurled (20, 34) in the transverse direction, characterized in that only such areas of the holding ribs (14) of the profiled rails (16) as are opposite the knurling (20) in the groove flanges (18) of the profiled sections (10) are locally melted or softened for a short time during or after assembly of the composite profiled member.

2. Process in accordance with claim 1, characterized in that pressure is applied to the outside of the groove flange (18) of the profiled section (10).

3. Process in accordance with claim 1 or 2, characterized in that the material of the profiled rail (16) penetrates into the knurling (34) of the profiled section (10).

4. Process in accordance with one of claims 1 to 3, characterized in that the heating temperature corresponds to the softening point of the material of the profiled rail (16).

5. Process in accordance with one of claims 1 to 4, characterized in that local heating of the profiled rail is generated by a welding operation.

6. Process in accordance with claim 5, characterized in that the heating is generated by resistance spot welding.

7. Process in accordance with claim 5 or 6, characterized in that pressure and heat are applied via pressure members.

8. Process in accordance with claim 7, characterized in that the pressure members (22) are of electrolytic copper.

9. Process in accordance with one of claims 5 to 8, characterized in that direct current or alternating current is applied to the pressure members (22).

10. Process in accordance with claim 9, characterized in that the current intensity is in the region of 20 kA.

11. Process in accordance with one of claims 5 to 10, characterized in that current is supplied for periods of milliseconds followed by interruptions.

12. Process in accordance with claim 11, characterized in that current is supplied for 3 msec at a time, followed by a 5 msec interruption.

13. Process in accordance with one of claims 5 to 12, characterized in that heat and pressure are applied via pressure rollers (22).

14. Process in accordance with one of claims 5 to 12, characterized in that pressure and heat are applied via clamping jaws.

15. Process in accordance with claim 14, characterized in that heat and pressure are applied in successive operations via clamping jaws opening and then shutting again after relative sliding movement.

16. Process in accordance with one of claims 1 to 15, characterized in that the process takes place continuously, with a feed speed of up to 50 m/min approximately.

17. Process in accordance with one of claims 1 to 16, characterized in that pressure rollers (22) or clamping jaws of electrolytic copper are used.

18. Process in accordance with claim 17, characterized in that the pressure rollers (22) are in several layers, one layer (24) of electrolytic copper being for local heating, while there is an insulating layer (28) and a layer (26) of high-grade steel.

## Revendications

1. Procédé pour fabriquer un profilé composite formé d'au moins deux éléments profilés métalliques (10), qui sont réunis par au moins un rail profilé en matière plastique (16), qui s'étend dans la direction longitudinale, réalise une isolation thermique et comporte des barrettes de retenue (14) qui s'étendent dans la direction longitudinale contre ce rail et sont ancrées dans des rainures (12) des éléments profilés (10), des surfaces possédant un moletage transversal (20, 34) étant ménagées dans les rainures des profilés métalliques, caractérisé en ce qu'on fait fondre ou qu'on ramollit localement, pendant un bref intervalle de temps, pendant ou après l'assemblage du profilé composite, uniquement les zones des barrettes de retenue (14) du rail profilé (16), qui sont situées en vis-à-vis du moletage (20) prévu sur les branches (18), délimitant les rainures, des éléments profilés (10).

2. Procédé selon la revendication 1, caractérisé en ce qu'on applique une pression sur la face extérieure des branches (18), délimitant les rainures, de l'élément profilé (10).

3. Procédé selon la revendication 1 ou 2, caractérisé en ce que le matériau du rail profilé (16) pénètre dans le moletage (34) de l'élément profilé (10).

4. Procédé selon l'une des revendications 1 à 3, caractérisé en ce que la température de ramollissement correspond à la température de ramollissement du matériau du profilé (16).

5. Procédé selon l'une des revendications 1 à 4, caractérisé en ce que l'échauffement local du rail profilé est réalisé au moyen d'un procédé de soudage.

6. Procédé selon la revendication 5, caractérisé en ce que l'échauffement est réalisé au moyen d'un soudage par résistance par points.

7. Procédé selon la revendication 5 ou 6, caractérisé en ce que la pression et l'échauffement sont produits au moyen d'éléments de compression.

8. Procédé selon la revendication 7, caractérisé en ce que les éléments de compression (22) sont constitués par du cuivre électrolytique.

9. Procédé selon l'une des revendications 5 à 8, caractérisé en ce qu'on applique un courant continu ou un courant alternatif aux éléments de compression (22).

10. Procédé selon la revendication 9, caractérisé en ce que l'intensité du courant est voisine de 20 kA.

11. Procédé selon l'une des revendications 5 à 10, caractérisé en ce que l'alimentation en courant s'effectue avec une interruption ultérieure de l'ordre de quelques millisecondes.

12. Procédé selon la revendication 11, caractérisé en ce que l'alimentation en courant est réalisée pendant 3 ms et est suivie d'une interruption d'une durée de 5 ms.

13. Procédé selon l'une des revendications 5 à 12, caractérisé en ce que la pression et l'échauffement sont produits au moyen de rouleaux de compression (22).

14. Procédé selon l'une des revendications 5 à 12, caractérisé en ce que la pression et l'échauffement sont réalisés au moyen de mâchoires de serrage.

15. Procédé selon la revendication 14, caractérisé en ce qu'on applique une pression et un échauffement pendant des phases opératoires successives, au moyen de mâchoires de serrage qui s'ouvrent et se ferment à nouveau après un déplacement relatif.

16. Procédé selon l'une des revendications 1 à 15, caractérisé en ce qu'on exécute ce procédé en continu avec une vitesse d'avance atteignant jusqu'à environ 50 m/mn.

17. Procédé selon l'une des revendications 1 à 16, caractérisé en ce qu'on utilise des rouleaux de compression (22) ou des mâchoires de serrage réalisés en cuivre électrolytique.

18. Procédé suivant la revendication 17, caractérisé en ce que les rouleaux de compression (22) sont constitués par plusieurs couches incluant une couche (24) formée de cuivre électrolytique pour réaliser l'échauffement local, une couche isolante (28) et une couche (26) en acier traité.
